# EUROPÄISCHE PATENTSCHRIFT

(11) **EP 0 697 454 B1**
(45) Veröffentlichungstag und Bekanntmachung des Hinweises auf die Patenterteilung: **03.05.2000**
(21) Anmeldenummer: 95112751.3
(22) Anmeldetag: 12.08.1995
(51) Int. Cl.: C10G 25/00, C10G 25/05

(54) **Säurebehandelte anorganische Formkörper und deren Verwendung**
Acid-treated inorganic shaped articles and their use
Corps moulés inorganiques et leur application

(30) Priorität: 20.08.1994 DE 4429643
(43) Veröffentlichungstag der Anmeldung: 21.02.1996
(73) Patentinhaber: SÜD-CHEMIE AG, 80333 München (DE)
(72) Erfinder: Hähn, Reinhard, Dr., D-84186 Vilsheim (DE); Weyda, Hartmut, Dr., D-21337 Lüneburg (DE); Burgfels, Götz, Dr., D-83043 Bad Aibling (DE); Schmidt, Friedrich Wilhelm, Prof. Dr., D-83024 Rosenheim (DE); Engelhardt, Thomas, Dr., D-85356 Freising (DE); Kremer, Hans-Joachim, Dr., D-85586 Poing (DE)
(74) Vertreter: Reitzner, Bruno, Dr.

(56) Entgegenhaltungen:
- EP-A- 0 076 090
- EP-A- 0 278 694
- CA-A- 1 209 927
- FR-A- 2 438 083
- US-A- 4 529 504

## Beschreibung

Die Erfindung betrifft die Verwendung von porösen anorganischen Formkörpern, die mit Säure beladen sind, zur Entfernung von basischen Stickstoff-Verbindungen, insbesondere von Ammoniak oder basischen Stickstoff-Kohlenwasserstoff-Verbindungen aus ammoniak- und/oder kohlenwasserstoffhaltigen Gemischen.

Die adsorptive Entfernung von basischen stickstoffhaltigen Verbindungen ist industriell bedeutsam, da diese die katalytisch aktiven Zentren von nachgeschalteten Katalysatoren blokkieren und sich somit als Katalysatorgift auswirken. Zur Zeit werden zu diesem Zweck, wenn überhaupt, Adsorbentien mit nur äußerst geringer Kapazität eingesetzt. Dieses bedingt entweder einen häufigen Tausch des vorgeschalteten Adsorberbettes oder geringere Zykluszeiten des nachgeschalteten Katalysatorbettes.

Derzeit werden in den Raffinerien u.a. ionenausgetauschte Harze in der H-Form als Adsorbentien zur Entfernung stickstoffhaltiger basischer Verbindungen, wie Pyridin, aus Xylol, Schmierölen oder Petroleumdestillaten eingesetzt, die ein weit höheres Adsorptionsvermögen als Tone haben sollen. Allerdings müssen diese Harze periodisch mit Salzsäure regeneriert werden, was aber vielfach ein Vergiftungsproblem für nachgeschaltete Katalysatoren oder auch ein anlagenspezifisches Korrosionsproblem mit sich bringt. (Yan, T.Y; Shu, P., Ind. Eng. Chem. Res., 1987, 26, S. 753-755).

Für mit Eisen(III)-chlorid belegte und calcinierte Tone und Kaolin ist bereits eine Adsorptionsfähigkeit für Carbazol gefunden worden. Diese wird aber eindeutig auf die Imprägnierung mit Eisen(III)-chlorid zurückgeführt. (Oelert, H.H.; Holguin-Utterman, A.: Dtsch Ges. Mineralölwiss. Kohlechemie, 76-77(2) 968-977; 1976).

Eine andere in der Raffinerie angesiedelte Verfahrensform der Entfernung von Stickstoff-Kohlenwasserstoff-Verbindungen ist deren katalytische Umsetzung durch Hydrierung (engl. 'Hydrodenitrogenation'oder kurz 'HDN'genannt). Als Katalysatoren werden hierfür Kobaltmolybdat, Kieselsäure oder modifizierte Tone verwendet (Sakata, Y; Hamrin, C.-E., Ind. Eng. Chem. Prod. Res. Dev., 22(2), 250-255 (1983)). Nach dieser Druckschrift findet keine adsorptive Entfernung der Stickstoff-Kohlenwasserstoff-Verbindungen statt.

Aus der DE-A-41 40 455 sind abriebfeste und poröse Komposit-Formlinge bekannt, die ein anorganisches hochporöses Füllermaterial (z. B. Y-Zeolith in der H-Form) und ein im wesentlichen aus Kohlenstoff bestehendes Matrixmaterial enthalten. Die Formlinge werden als Adsorbentien für Benzoldämpfe verwendet.

Aus der AT-A-24 61 06 ist ein Verfahren zur Herstellung eines dreidimensionalen kristallinen Materials bekannt, das durch Behandlung von Mordenit mit einer Mineralsäure erhalten wird. Dieses Material kann als Adsorbens, u. a. für Tributylamin, verwendet werden. Es ist jedoch nicht angegeben, daß letzteres Bestandteil eines kohlenwasserstoffhaltigen Gemischs ist.

Aus den US-A-4 419 219 und 4 422 926 ist es bekannt, basische Asphaltene aus Kohlenwasserstoffgemischen zu entfernen, indem diese mit sauren Crackkatalysatoren in Berührung gebracht werden. Die an den Katalysatoren adsorbierten Asphaltene werden durch Abbrennen entfernt.

Aus der EP-A-0 278 694 ist ein Verfahren zur Entfernung von basischen Stickstoffverbindungen aus extrahierten Ölen unter Verwendung von sauren polaren Adsorbentien und zur Regenerierung der Adsorbentien bekannt. Als Adsorbentien werden beispielsweise H-Y-Zeolithe verwendet, über deren Säurebeladungsgrad nichts gesagt ist.

Aus der JP-A-60 219-294 (Derwent-Abstracts, Ref. 85-314139/50) ist es bekannt, Stickstoffverbindungen aus Kohlenwasserstoffölen durch selektive Adsorption an einem mit Schwefelsäure behandelten SiO₂-TiO₂-Adsorbens zu entfernen. Es ist nicht angegeben, um welche Stickstoffverbindungen es sich handelt.

Aus der JP-A-59 206486 (Derwent-Abstracts, Ref. 85-008969/02) ist die Entfernung von stickstoffhaltigen Verunreinigungen aus Kohlenwasserstoffen bekannt, wobei das die Verunreinigungen enthaltende Öl hydriert und die Verunreinigungen anschließend mit Säure extrahiert werden. Alternativ kann das Öl auch mit einem sauren Adsorbens behandelt werden, über dessen Beschaffenheit jedoch nichts gesagt ist.

Aus der SU-A-652202 (Derwent-Abstracts, Ref. 79-88839B/49) ist die Entfernung von stickstoffhaltigen Verbindungen aus Petroleumprodukten durch Adsorption an einem Sulfonsäure-Kationit in der H-Form und in der Sn-Form bekannt. Über die Beschaffenheit der stickstoffhaltigen Verbindungen ist nichts gesagt.

Die FR-A-2 438 083 betrifft ein Verfahren zur Entfernung von stickstoffhaltigen Verbindungen in flüssigen Kohlenwasserstoffen mit Hilfe eines festen Adsorbens, wie Kieselsäure, Bauxit, Zeolithen X und Y, Aluminiumoxid, Kieselsäure/Aluminiumoxid, an denen ein wasserfreies saures Gas adsorbiert ist. Vorzugsweise wird wasserfreies HCl verwendet, wobei auch wasserfreies SO₂, SO₃, HBr und H₂S verwendet werden können. Eine Beladung mit wasserhaltigen Säuren ist nicht angegeben.

Adsorbentien werden industriell in der Regel als Formkörper eingesetzt, da diese z.B. in Festbettreaktoren bei kontinuierlichen Prozessen gegenüber Pulvern den Vorteil haben, daß sie den zu behandelnden Strömen einen geringeren Strömungswiderstand entgegensetzen. Dies spiegelt sich technisch einschneidend in einem geringeren Druckabfall wider. Außerdem ist auf einen möglichst geringen Abriebswert der Formkörper zu achten.

Der Erfindung lag die Aufgabe zugrunde, Substanzen zur Entfernung von Ammoniak oder basischen Stickstoff-KohlenwasserstoffVerbindungen aus ammoniak- und/oder kohlenwasserstoffhaltigen Gemischen bereitzustellen, die einerseits eine große Adsorptionskapazität aufweisen und andererseits eine hohe Abriebfestigkeit unter Reaktionsbedingungen zeigen.

Gegenstand der Erfindung ist die Verwendung von porösen, anorganischen Formkörpern, deren Poren zu 2 bis 95 % mit Schwefelsäure, Phosporsäure oder festen, Säuren beladen sind, zur Entfernung von basischen Stickstoffverbindungen, insbesondere von Ammoniak oder basischen Stickstoff-Kohlenwasserstoffverbindungen, aus ammoniak- und/oder kohlenwasserstoffhaltigen Gemischen.

Vorzugsweise enthalten die basischen Stickstoff-Kohlenwasserstoffverbindungen 1 bis 20, insbesondere 1 bis 12 Kohlenstoffatome.

Die verwendeten Formkörper können ganz allgemein als "feste Säuren" bezeichnet werden und umfassen z.B. auch Formkörper aus nichtporösen Trägerteilchen, in deren Zwischenkornvolumen Säure enthalten ist. Auch Gemische von anorganischen Trägern mit festen Säuren, wie Heteropolysäuren, Borsäure oder organischen Sulfonsäuren, sind brauchbar. Der Kohlenstoffgehalt der Formkörper ist im allgemeinen kleiner als 2 Gew.%, insbesondere kleiner als 1 Gew.%.

Vorzugsweise sind die Formkörper aus porösen Substanzen, wie Kieselsäuren, Schichtsilicaten, Tonerden, Zeolithen, Titandioxid, Zirkondioxid und deren Gemischen gebildet, die mit flüssigen oder festen Säuren beladen sind.

Als Ausgangsmaterialien für die säurebeladenen porösen Formkörper werden vorzugsweise Zweischicht- oder Dreischichtsilicate verwendet, die vorzugsweise säureaktiviert sind. Von den Zweischichtsilicaten ist insbesondere der Kaolin zu nennen. Dreischichtsilicate sind beispielsweise Montmorillonit, Hectorit, Beidellit, Saponit, Antigorit, Vermicullit, usw.. Andere brauchbare Silicate sind beispielsweise Sepiolith und Attapulgit. Unter den montmorillonithaltigen Schichtsilicaten sind insbesondere der Bentonit und die sogenannte "Fuller's Earth" zu nennen. Da diese Mineralien natürlichen Ursprungs sind, können sie in der jeweiligen Zusammensetzung unterschiedlich sein.

Ausgangsmaterialien für die erfindungsgemäß verwendeten Kieselsäuren sind amorphe ketten-, ring- und verzweigungsbildende Polykieselsäuren. Ein Spezialfall für die amorphen Kieselsäuren sind die Kieselguren, die aus natürlichen Sedimentablagerungen von Kieselalgen entstandene, wasserhaltige Siliciumdioxidverbindungen darstellen. Sie bestehen aus sehr mannigfaltig geformten, mikroskopisch kleinen Kieselsäuregerüsten mit vielen kleinen Rillen und Kanälen, die somit schon an sich gute Adsorptionseigenschaften mitbringen.

Falls die pulverförmigen Ausgangsmaterialien nicht leicht zu Formkörpern verpreßt werden können, kann man organische oder anorganische Bindemittel, wie Stärke, Cellulosederivate, Tone, hydraulische Zemente usw. zusetzen.

Die Säureaktivierung der Silicate ist nicht unbedingt erforderlich, wenn das Ausgangsmaterial bereits einer Säurebehandlung unterzogen wurde oder wenn es bereits ein hohes Porenvolumen und eine saure Oberfläche hat. So können die Zeolithe beispielsweise in der H⁺-Form ohne vorherige Säureaktivierung verwendet werden, da sie bereits eine verhältnismäßig weite Porenstruktur haben. Beispielsweise beträgt der mittlere Porendurchmesser von Zeolithen vom Typ ZSM5 etwa 0,5 nm, bei Faujasit etwa 1 nm. Weiterhin sind Gemische von nicht säurebehandelten Ausgangsmaterialien und festen oder flüssigen Säuren möglich.

Als bereits säureaktivierte und geformte Ausgangsmaterialien können auch handelsübliche Katalysatorträger auf der Basis von säureaktivierten Dreischichtsilikaten verwendet werden, z.B. die sogenannten KA-Träger (Handelsprodukte der Firma Süd-Chemie AG). Bei der Herstellung dieser Katalysatorträger werden Dreischichtsilikate durch Behandlung mit Säuren, insbesondere mit Mineralsäuren, wie Salzsäure und Schwefelsäure aktiviert, filtriert und üblicherweise salz- und säurefrei gewaschen. Der Filterkuchen wird durch Extrudieren, Granulieren oder Pelletieren zu Formkörpern geformt. Die Formkörper werden dann thermisch behandelt, wie es nachstehend beschrieben ist.

Wenn eine Säureaktivierung durchgeführt wird, wird die jeweilige Ausgangssubstanz mit einer beliebigen anorganischen und/ oder organischen Säure, vorzugssweise einer Mineralsäure, wie Salzsäure, Schwefelsäure oder Phosphorsäure, umgesetzt. Die Säureaktivierung kann auch bei erhöhter Temperatur und bei erniedrigtem bzw. erhöhtem Druck durchgeführt werden. Hierbei erfolgt im allgemeinen eine Vergrößerung der spezifischen Oberfläche, die in aller Regel auch eine Erhöhung der Adsorptionskapazität mit sich bringt. Außerdem findet eine Ausweitung des Gitters statt, die sich in einer Erhöhung des Porenvolumens und des mittleren Porendurchmessers äußert. Neben der Säureaktivierung kann auch eine zusätzliche chemische Behandlung, z.B. eine Silanisierung der Oberfläche, erfolgen.

Die Formkörper können vor der Beladung mit Säure einer thermischen Behandlung unterzogen werden.

Die thermische Behandlung schließt eine Trocknung, gegebenenfalls eine Vakuumtrocknung oder Sprühtrocknung und/oder eine Calcinierung ein, die vorzugsweise bei Temperaturen von etwa - 200 bis 600°C durchgeführt wird. Die thermische Behandlung führt zu einer Verfestigung der aufgeweiteten Gitterstruktur und damit zu einer Erhöhung der Abriebfestigkeit. Die thermische Behandlung kann unter oxidierenden, reduzierenden oder inerten Bedingungen sowie in Anwesenheit von Wasserdampf durchgeführt werden. Eine thermische Behandlung kann auch vor der Säureaktivierung durchgeführt werden.

Das Porenvolumen der Formkörper beträgt vorzugsweise etwa 0,1 bis 2, insbesondere etwa 0,3 bis 1 ml/g, der mittlere Porenradius etwa 0,2 bis 6000 nm, insbesondere etwa 0,2 bis 5500 nm.

Das Porenvolumen und die Porenradien werden nach der Methode der Quecksilberintrusion (vergl. DIN-Entwurf 66133 vom November 1991 (= ASTM D4284-83)) bestimmt. Hierbei wird Quecksilber unter einem Druck von 1 bis 4000 bar auf die noch nicht mit Säure beladenen Formkörper aufgepreßt. Das eingepreßte Quecksilbervolumen, bezogen auf die Porenmasse (ml/g) als Ordinate in Abhängigkeit vom Porenradius als Abszisse (in logarithmischer Darstellung) ergibt die graphische Darstellung der Porengrößenverteilung. Die Zwischenräume zwischen den Partikeln werden als Poren mitgerechnet, sofern sie bei einem Druck von 1 bar mit Quecksilber gefüllt sind. Mit dieser Methode werden nur Poren bis herab zu einem Radius von etwa 2 nm (Makro- und Mesoporen) erfaßt.

Bei den Zeolithen sind auch die durch die Kanäle des Zeolithgitters gebildeten Mikroporen mit Porenradien von etwa 0,2 bis 2, vorzugsweise 0,25 bis 0,7 nm (intrakristalline Porenradien) wirksam. Die Radien dieser Poren werden im allgemeinen durch Auswertung der Röntgenbeugungsspektren bestimmt. Daneben sind bei den Zeolithen die Meso- und Makroporen, die durch die interkristallinen Zwischenräume mit Porenradien von etwa 4 bis 500, vorzugsweise etwa 5 bis 300 nm, gebildet werden, wirksam. Diese werden nach der Methode der Quecksilberintrusion bestimmt.

Bei den nicht-zeolithischen Formkörpern ist die adsorptive Wirkung der Mikroporen zu vernachlässigen. Diese Formkörper haben vorzugsweise einen mittleren Porenradius von etwa 4 bis 6000, insbesondere von etwa 5 bis 5500 nm, der ebenfalls nach der Methode der Quecksilberintrusion bestimmt wird.

Der Grad der Säurebeladung hängt vom Porenvolumen ab. Die Poren sollen vorzugsweise zu 5% bis 95% mit Säure beladen sein; vorzugsweise sind sie zu 20 bis 80% mit Säure beladen.

Vorzugsweise wird für die Säurebeladung Schwefelsäure verwendet, da sie erst bei 338°C siedet. Es besteht also keine Gefahr, daß die Apparaturen korrodieren und die nachgeschalteten Katalysatoren inaktiviert werden. Ebenfalls gut geeignet ist Phosphorsäure, da sie noch weniger korrodierend wirkt als Schwefelsäure; allerdings ist die Adsorptionskapazität der Phosphorsäure für basische Stickstoff-Kohlenwasserstoffverbindungen etwas niedriger als die der Schwefelsäure. Die Adsorptionsmittel können auch mit organischen Sulfonsäuren oder anderen organischen Säuren mit höheren Siedepunkten beladen werden. Salzsäure wird erfindungsgemäß zur Beladung nicht verwendet, da sie leicht abdampft und Korrosionsprobleme verursacht. Außerdem können Salzsäuredämpfe bei der anschließenden katalytischen Behandlung der gereinigten Kohlenwasserstoffe (Cracken, Reformieren) die Edelmetallkatalysatoren inaktivieren.

Die Verfahrensschritte zur Herstellung der Formkörper können dahingehend modifiziert werden, daß nach der Säureaktivierung und Formgebung eine nochmalige Säureaktivierung durchgeführt wird. Auch nach der thermischen Behandlung kann nochmals eine Säureaktivierung durchgeführt werden, wenn eine weitere Erhöhung des Porenradius gewünscht wird. An die Beladung der thermisch behandelten Formkörper mit Säure kann sich eine weitere thermische Behandlung anschließen, die aber nicht so intensiv ist wie die erste thermische Behandlung, da eine Verdampfung der Säure möglichst vermieden werden soll.

Die Formgebung erfolgt im allgemeinen durch Agglomerieren, z.B. durch Granulieren, Strangpressen, Pelletieren oder Tablettieren. Der mittlere Agglomeratdurchmesser der Formkörper ist im allgemeinen > 0,5 mm.

Die Formkörper können Granulate, Kugeln, Extrudate, Ringe, Zylinder, Speichenräder, 'fancy shapes' oder auch Wabenkörper sein.

Die fertigen Formkörper haben im allgemeinen ein Adsorptionsvermögen von etwa 1 bis 10 Gew.-% (bezogen auf atomaren Stickstoff). Dies entspricht, bezogen auf die typisch zu entfernenden Stickstoff-Kohlenwasserstoffverbindungen, einem Adsorptionsvermögen von etwa 3 bis 50 Gew.-%. Diese Verbindungen haben im allgemeinen Siedepunkte (bei Atmosphärendruck) von <400°C.

Die Prozesse zur Entfernung der Stickstoff-KohlenwasserstoffVerbindungen aus Kohlenwasserstoffgemischen werden vorzugsweise kontinuierlich durchgeführt, können aber auch ansatzweise im Batchbetrieb, d.h. quasi-kontinuierlich, durchgeführt werden. Bei den kontinuierlichen Prozessen werden die Zusammensetzung und die Konzentration der adsorbierten Moleküle, der Druck, die Temperatur und die Raumgeschwindigkeit in geeigneter Weise variiert und eingestellt. Der Prozeß wird im allgemeinen unter folgenden kinetischen Parametern durchgeführt: Druck p = 0,5 bis 300 bar, vorzugsweise etwa 1 bis 50 bar, Temperatur T = 0 bis 300°C; vorzugsweise etwa 20 bis 150°C; Flüssigphasenadsorption: LHSV = 0,05 bis 50 h⁻¹, vorzugsweise etwa 0,5 bis 20 h⁻¹; Gasphasenadsorption: GHSV = 10 bis 100.000 h⁻¹, vorzugsweise 100 bis 10.000 h⁻¹.

Diese beiden Adsorptionsprozesse finden entweder in einem Festbett oder in einem Reaktor mit Rührwerk statt. Für den Tricklephasebetrieb kann die Adsorption im Gleichstrom oder auch im Gegenstrom betrieben werden.

Die erfindungsgemäß verwendeten Formkörper werden mit Vorteil zur Entfernung von basischen Stickstoff-KohlenwasserstoffVerbindungen aus Raffinerieströmen, vorzugsweise aus C₂- bis C₂₀-Strömen, insbesondere aus C₃- bis C₁₂-Strömen, z. B. aus LPG, Naphta, Benzin, Kerosin, Diesel, Heizöl und Gasölen, verwendet.

Weiterhin können die Produkt- und Eduktströme über die Adsorberschüttung rezyklisiert und mit unter Adsorptionsbedingungen gasförmigen und/oder flüssigen Stoffen verdünnt werden. Als Verdünnungsmedien werden in der Regel Paraffine, Olefine, Naphthene und/oder Aromaten, sowie auch Wasserstoff, Inertgase und/oder Dampf verwendet.

Die erfindungsgemäß verwendeten Formkörper können nach Gebrauch regeneriert werden. Beispielsweise können die Säure und die darin adsorbierten basischen Stickstoff-KohlenwasserstoffVerbindungen durch Auswaschen entfernt werden. Anschließend werden die säurefreien Formkörper getrocknet und wiederum mit Säure beladen. Die Formkörper können ferner durch Oxidation der adsorbierten basischen Stickstoff-Kohlenwasserstoff-Verbindungen regeneriert werden. Falls die Oxidation bei erhöhten Temperaturen durchgeführt wird, bei denen bereits ein Teil der Säure verdampft, wird die verdampfte Säure durch Imprägnieren der Formkörper mit neuer Säure ergänzt.

Die folgenden Beispiele erläutern die Herstellung der erfindungsgemäß verwendeten Formkörper und deren Anwendung zur Entfernung von Stickstoff-Kohlenwasserstoff-Verbindungen in Kohlenwasserstoffströmen oder in Batch-Systemen.

### Beispiel 1

100 kg sauer aktivierter Montmorillonit (Tonsil® Optimum der Firma Süd-Chemie AG) werden im Dreis-Mischer mit 45 kg Wasser versetzt und 30 Min. lang homogenisiert. Die feuchte Mischung wird anschließend auf einer Kugelpresse zu 5-mm-Kugeln gepreßt, die dann auf einem Vibrationssieb mechanisch entgratet werden. Die entgrateten Kugeln werden 48 Stunden bei 80°C getrocknet und anschließend 5 Stunden bei 700°C calciniert.

Die calcinierten Kugeln werden anschließend mit 1000 Liter 20%iger Salzsäure versetzt und 24 Stunden bei 90°C ausgelaugt. Die ausgelaugten Kugeln werden dann mit destilliertem Wasser chloridfrei gewaschen und 10 Stunden bei 200°C getrocknet. Porenvolumen: 0,55 ml/g; mittlerer Porenradius: 4 nm.

Zur Imprägnierung mit Schwefelsäure werden die calcinierten Tonkugeln in ein geeignetes Gefäß gegeben, in dem sich eine 50%ige Schwefelsäurelösung befindet. Die Kugeln werden vollständig gesättigt, anschließend läßt man die überschüssige Schwefelsäure abtropfen; die säureimprägnierten Kugeln werden bei 110°C 5 Stunden getrocknet. Wegen des abgedampften Wassers beträgt der Porenfüllungsgrad etwa 40%.

### Beispiel 2

70 kg sauer aktivierter Montmorillonit (Tonsil® Optimum) und 30 kg Kieselgel SD 1164 der Firma Crosfield werden im Dreis-Mischer mit 55 kg Wasser versetzt und 30 Minuten homogenisiert. Die weiteren Verfahrensschritte sind mit denen von Beispiel 1 identisch. Porenvolumen der nicht mit Säure beladenen Kugeln: 0,70 ml/g; mittlerer Porenradius: 7,5 nm; Porenfüllungsgrad: 40 %.

### Beispiel 3

40 kg sauer aktivierter Montmorillonit (Tonsil® Optimum von Beispiel 1) werden in einen Eirich-Intensiv-Mischer (Typ 7) gegeben. Bei rotierendem Teller und Wirbler gibt man anschließend über einen Zeitraum von 3 Minuten 18 Liter Wasser zu und läßt bei eingeschaltetem Teller und Wirbler so lange weiter laufen, bis sich im Mischer ein Granulat gebildet hat. Dies ist nach etwa 10 bis 15 Minuten der Fall. Sollte die feuchte Mischung auch nach 20 Minuten noch pulverförmig sein, ist der Wassergehalt in 1 Liter-Schritten anzuheben.

Das feuchte Granulat wird anschließend bei 110°C 12 Stunden getrocknet, und die Fraktion zwischen 1 und 2 mm wird abgesiebt. Porenvolumen: 0,32 ml/g; mittlerer Porenradius: 12,5 nm.

Die Granulate werden anschließend auf einen Pelletierteller gebracht. Dann werden die Granulate mit konzentrierter Schwefelsäure besprüht. Bei einer Schwefelsäuraufnahme von 30 Gew.-% wird die Imprägnierung beendet. Porenfüllungsgrad: 73 %.

### Beispiel 4

Kieselgur wird zusammen mit 100%iger Phosphorsäure zu Strangpreßlingen mit einem Durchmesser von 6 mm geformt. Die Strangpreßlinge werden 10 min bei 400°C erhitzt. Die nominale Zusammensetzung des so erhaltenen Adsorbens ist: SiO₂ 30 Gew.-%; H₃PO₄ 70 Gew.-%. Porenvolumen des beladenen Adsorbens: 0,22 ml/g; mittlerer Porenradius: 1300 nm.

### Beispiel 5

500 g des Mischproduktes aus sauer aktiviertem Montmorillonit und Kieselgel von Beispiel 2 in Form von Kugeln (5 mm Durchmesser) werden 30 min bei Raumtemperatur in 1,5 Liter verdünnte Phosphorsäure der Konzentration 644 g/Liter getaucht. Man filtriert über eine Nutsche und trocknet die Kugeln anschließend bei 100°C. (Porenfüllungsgrad: 41 %).

Nominale Zusammensetzung des Adsorbens: SiO₂ 35 Gew.-%; H₃PO₄ 65 Gew.-%.

### Beispiel 6

Das nach Beispiel 3 erhaltene Granulat aus sauer aktiviertem Montmorillonit wird wie nach Beispiel 3 mit (a) 9 bzw. (b) 35 Gew.-% H₃PO₄ beladen. Porenfüllungsgrad: 16,5% (a), 90% (b).

### Beispiel 7

Die nach Beispiel 1 erhaltenen Kugeln aus sauer aktiviertem Montmorillonit werden wie nach Beispiel 5 mit 30 Gew.-% H₃PO₄ beladen. Porenfüllungsgrad: 33%.

### Beispiel 8

In einem 10-Liter-Mischkneter werden 2500 g handelsüblicher Y-Zeolith und 700 g Böhmit (Hersteller CONDEA) trocken gemischt. Nach Zugabe von 200 g Essigsäure und 2500 g entsalztem Wasser entsteht eine extrudierbare Masse. Die Mischung wird in einem Extruder zu Vollzylindern mit 1,5 mm Durchmesser verpreßt.

Die Extrudate werden mit einer Abschneidevorrichtung auf eine Länge von 3 mm geschnitten, bei 100°C getrocknet und anschließend 5 Stunden bei 600°C calciniert. Porenvolumen (nach der Quecksilberporosimetrie): 0,40 ml/g. Mittlerer Porenradius: 170 nm. Mikroporenvolumen des Zeolithanteils (röntgenometrisch): 0,53 ml/ml; Porenradius: 0,35 nm.

1000 g der erhaltenen Extrudate werden in 1300 ml einer Schwefelsäure mit einer Konzentration von 1346 g H₂SO₄/Liter 30 min bei Raumtemperatur getaucht.

Man filtriert die Extrudate über eine Nutsche und trocknet sie anschließend bei 100°C. Porenfüllungsgrad: 72 %.

### Beispiel 9

100 kg feinvermahlener Kaolin werden im Dreis-Mischer mit 35 kg Wasser versetzt und 30 Minuten homogenisiert. Die weiteren Verfahrensschritte sind mit denen von Beispiel 1 identisch. Porenvolumen der nicht mit Säure beladenen Kugeln: 0,45 ml/g; mittlerer Porenradius: 18,5 nm; Porenfüllungsgrad: 40 %.

### Beispiel 10

100 kg feinvermahlener Attapulgit werden im Dreis-Mischer mit 50 kg Wasser versetzt und 30 Minuten homogenisiert. Die weiteren Verfahrensschritte sind mit denen von Beispiel 1 identisch. Porenvolumen der nicht mit Säure behandelten Kugeln: 0,50 ml/g; mittlerer Porenradius: 7 nm; Porenfüllungsgrad: 40 %.

### Beispiel 11

372 g alpha-Aluminiumoxid in Form von Tabletten mit den Abmessungen 4 x 4 mm (Porenvolumen: 0,27 ml/g; mittlerer Porenradius: 103 nm) werden in 200 ml einer Schwefelsäure mit einer Konzentration von 1708 g H₂SO₄/Liter 30 Minuten bei Raumtemperatur getaucht. Die Tabletten werden über eine Nutsche abfiltriert und anschließend bei 100°C getrocknet. Porenfüllungsgrad: 89,7 %.

Nominale Zusammensetzung des Adsorbens: alpha-Al₂O₃ 70 Gew.-%; H₂SO₄ 30 Gew.-%.

### Beispiel 12

357 g Titandioxid in Form von Extrudaten mit einem Durchmesser von etwa 4,5 mm (Porenvolumen: 0,37 ml/g; mittlerer Porenradius: 20 nm) werden in 230 ml einer 85%igen Schwefelsäure 30 min bei Raumtemperatur getaucht. Das Extrudat wird über eine Nutsche abfiltriert und anschließend bei 100°C getrocknet. Porenfüllungsgrad: 83 %.

Nominale Zusammensetzung des Adsorbens: TiO₂ 65 Gew.-%; H₂SO₄ 35 Gew.-%.

### Beispiel 13

140 g Siliciumdioxid in Form von Extrudaten mit einem Durchmesser von etwa 4,5 mm (Porenvolumen: 0,73 ml/g; mittlerer Porenradius: 3000 nm) werden in 350 ml einer Schwefelsäure mit einer Konzentration von 745 g H₂SO₄/Liter 30 min bei Raumtemperatur getaucht. Das Extrudat wird über eine Nutsche abfiltriert und anschließend bei 100°C getrocknet.

Nominale Zusammensetzung des Adsorbens: SiO₂ 70 Gew.-%; H₂SO₄ 30 Gew.-%. Porenfüllungsgrad: 33,5 %.

### Beispiel 14

635 g Zirkondioxid in Form von Extrudaten mit einem Durchmesser von 4,5 mm (Porenvolumen: 0,14 ml/g; mittlerer Porenradius: 5500 nm) werden in 275 ml einer 85%igen Schwefelsäure 30 min bei Raumtemperatur getaucht. Das Extrudat wird über eine Nutsche abfiltriert und anschließend bei 100°C getrocknet. Porenfüllungsgrad: 86 %.

Nominale Zusammensetzung des Adsorbens: ZrO₂ 80 Gew.-%; H₂SO₄ 20 Gew.-%.

### Anwendungsbeispiel 1

Die Adsorbentien nach den vorstehend angegebenen Beispielen wurden auf ihre Aufnahmekapazität bezüglich stickstoffhaltiger Basen untersucht.

Testbedingungen:
- statisch - Raumtemperatur /24 Stunden
- Stammlösung: 2000 ppm Pyridin in n-Pentan
- 10 - 20 ml Stammlösung
- 40 - 50 mg Adsorbens als 1-2-mm-Granulat (die größeren Kugeln wurden zerkleinert).

Die Ergebnisse sind in der Tabelle I angegeben.

**Tabelle I**

| Adsorbens Beispiel Nr. | MAXIMALE AUFNAHMEKAPAZITÄT ^{*)} | |
|---|---|---|
| | g Pyridin/100 g | g N/100 g |
| 1 | 19,6 | 3,5 |
| 2 | 31,0 | 5,5 |
| 3 | 26,2 | 4,6 |
| 4 | 14,3 | 2,5 |
| 5 | 12,1 | 2,1 |
| 6 (a) | 6,4 | 1,1 |
| 6 (b) | 12,1 | 2,1 |
| 7 | 12,1 | 2,1 |
| 8 | 14,1 | 2,5 |
| 9 | 16,4 | 2,9 |
| 10 | 18,6 | 3,3 |
| 11 | 13,0 | 2,3 |
| 12 | 19,4 | 3,4 |
| 13 | 28,2 | 5,0 |
| 14 | 29,0 | 5,1 |

| | | |
|---|---|---|
| *) nach 24 Stunden | | |

### Anwendungsbeispiel 2

Das Adsorbens von Beispiel 2 wird auf seine Aufnahmekapazität bezüglich stickstoffhaltiger Basen bei verschiedenen Temperaturen untersucht.

Testbedingungen:
- statisch
- T = 25°C / 55°C / 90°C / 120°C / 135°C / 150°C
- 100 g Hexadecan
- 5 g Pyridin
- 15 g Adsorbens nach Beispiel 2 in Kugelform

Die Ergebnisse sind in Tabelle II angegeben.

**Tabelle II**

| Temperatur (°C) | UMSATZ PYRIDIN* (%) | MAX. AUFNAHMEKAPAZITÄT* (g N / 100 g) |
|---|---|---|
| 25 | 100 | 5,9 |
| 55 | 100 | 5,9 |
| 90 | 98 | 5,8 |
| 120 | 97,5 | 5,8 |
| 135 | 97 | 5,7 |
| 150 | 97 | 5,7 |

| | | |
|---|---|---|
| *) nach 24 Stunden Laufzeit | | |

### Anwendungsbeispiel 3

Das Adsorbens von Beispiel 2 wird auf seine Aufnahmekapazität bezüglich stickstoffhaltiger Basen bei Anwendung verschiedener Feedströme untersucht.

Testbedingungen:
- statisch
- T = 100°C
- 15 g Adsorbens von Beispiel 2 in Kugelform

- Feed 1:
   100 g Hexadecan
   5 g Pyridin
- Feed 2:
   100 g Hexadecan
   5 g Pyridin
   2 g Hexen-1
- Feed 3
   100 g Hexadecan
   5 g Pyridin
   0,3 g H₂O
- Feed 4
   100 g Hexadecan
   5 g Pyridin
   0,5 g n-Butylmercaptan

Die Ergebnisse sind in Tabelle III angegeben.

**Tabelle III**

| Feed-Nr. | UMSATZ PYRIDIN* (%) | MAX. AUFNAHMEKAPAZITÄT* (g N/100g) |
|---|---|---|
| 1 | 100 | 5,9 |
| 2 | 99,7 | 5,9 |
| 3 | 100 | 5,9 |
| 4 | 100 | 5,9 |

| | | |
|---|---|---|
| * nach 24 Stunden Laufzeit | | |

### Anwendungsbeispiel 4

Das Absorbens von Beispiel 2 wird auf seine Aufnahmekapazität bezüglich stickstoffhaltiger Basen im Durchflußreaktor bei verschiedenen Temperaturen und unterschiedlichen Feedströmen untersucht.

In einen Edelstahl-Durchflußreaktor von 1000 mm Länge und 28 mm Inendurchmesser und elektrischer Mantelheizung werden 20 g des Adsorbens von Beispiel 2 (im Test zerkleinert als 1-2 mm-Granulat) in die mittlere Heizzone gebracht.

Im Stickstoffstrom wird auf die gewünschte Temperatur aufgeheizt (50°C bzw. 100°C).

Bei einer Belastung von 10 g/g x h wird das Feed über das Adsorberbett gepumpt. Am Reaktoraustritt wird gaschromatographisch auf Pyridindurchbruch analysiert und so die Laufzeit bzw. die Aufnahmekapazität bis zum Durchbruch bestimmt.

Testbedingungen:
- Feed : 250 ppm Pyridin in n-Heptan
- Temperatur: 50°C / 100°C
- Druck: atmosphärisch
- WHSV: 10 h⁻¹
- Adsorbens: nach Beispiel 2, zerkleinert als 1-2 mm-Granulat

Die Ergebnisse sind in Tabelle IV angegeben.

**Tabelle IV**

| Temperatur (°C) | Laufzeit bis zum Durchbruch (h) | Aufnahmekapazität (g N / 100 g) |
|---|---|---|
| 50 | 82 | 3,8 |
| 100 | 68 | 3,2 |

### Anwendungsbeispiel 5

Das Adsorbens von Beispiel 2 wird auf seine Aufnahmekapazität bezüglich stickstoffhaltiger Basen in Gegenwart von Thiophen im Durchflußreaktor bei unterschiedlichen Feedströmen untersucht.

In einen Edelstahl-Durchflußreaktor von 1000 mm Länge und 28 mm Innendurchmesser und elektrischer Mantelheizung werden 20 g Adsorbens von Beispiel 2 (im Test zerkleinert als 1-2 mm-Granulat) in die mittlere Heizzone gebracht.

Im Stickstoffstrom wird auf die gewünschte Temperatur von 50°C aufgeheizt.

Bei einer Belastung von 10 g/g x h wird das Feed über das Adsorberbett gepumpt. Am Reaktoraustritt wird so die Laufzeit bzw. die Aufnahmekapazität bis zum Durchbruch bestimmt.

Analog wird ein eventueller Umsatz an Thiophen untersucht.

Testbedingungen:
- Feed : 250 ppm Pyridin in n-Heptan mit 1800 ppm Thiophen
- Temperatur: 50°C
- Druck: atmosphärisch
- WHSV: 10 h⁻¹
- Adsorbens: aus Beispiel 2 als 1-2 mm-Granulat

Die Ergebnisse sind in Tabelle V angegeben.

**Tabelle V**

| Temperatur (°C) | Laufzeit bis zum Durchbruch (h) | Aufnahmekapazität (gN / 100 g) |
|---|---|---|
| 50 | 90 | 4,5 |

Der Thiophenumsatz liegt bei 0%.

### Anwendungsbeispiel 6

Das Adsorbens von Beispiel 2 wird auf seine Aufnahmekapazität bezüglich stickstoffhaltiger Basen in Gegenwart von Thiophen im Durchflußreaktor im Langzeit-Test unter Druck untersucht.

In einen Edelstahl-Durchflußreaktor von 1000 mm Länge und 28 mm Innendurchmesser und elektrischer Mantelheizung werden 40 g Adsorbens von Beispiel 2 (im Test als 4-5 mm Kugeln) in die mittlere Heizzone gebracht.

Im Wasserstoffstrom wird auf die gewünschte Temperatur von 100°C aufgeheizt.

Bei einer Belastung von 5 g/g x h wird das Feed über das Adsorberbett gepumpt. Am Reaktoraustritt wird gaschromatographisch auf Pyridindurchbruch analysiert.

Analog wird ein eventueller Umsatz an Thiophen untersucht.

Testbedingungen:
- Feed: 65 ppm Pyridin in n-Heptan mit 1800 ppm Thiophen
- Temperatur: 100°C
- Druck: 16 bar abs.
- WHSV: 5 h⁻¹
- GHSV: 0,08 Nl H₂/gxh
- Adsorbens: von Beispiel 2 als 4-5 mm Kugeln

Über die Testdauer von 153 Stunden wird ein Umsatz an Pyridin von 100% erreicht.

Der Umsatz an Thiophen lag über die Testdauer von 153 Stunden bei 0%.

## Patentansprüche

1. Verwendung von porösen, anorganischen Formkörpern, deren Poren zu 2 bis 95% mit Schwefelsäure, Phosphorsäure oder festen Säuren beladen sind, zur Entfernung von basischen Stickstoff-Verbindungen, insbesondere Ammoniak oder basischen Stickstoff-Kohlenwasserstoff-Verbindungen, aus ammoniak- und/oder kohlenwasserstoffhaltigen Gemischen.

2. Verwendung nach Anspruch 1, dadurch gekennzeichnet, daß die basischen Stickstoff-Kohlenwasserstoff-Verbindungen 1 bis 20, vorzugsweise 1 bis 12, Kohlenstoffatome enthalten.

3. Verwendung nach Anspruch 1 oder 2, dadurch gekennzeichnet, daß die Formkörper aus porösen Substanzen, wie Kieselsäuren, Schichtsilicaten, Tonerden, Zeolithen, Titandioxid, Zirkondioxid und deren Gemischen gebildet sind, die mit flüssigen oder festen Säuren beladen sind.

4. Verwendung nach einem der Ansprüche 1 bis 3, dadurch gekennzeichnet, daß die Formkörper und/oder deren Ausgangsmaterialien mit Säure aktiviert worden sind.

5. Verwendung nach Anspruch 4, dadurch gekennzeichnet, daß die Säureaktivierung mit Mineralsäure durchgeführt worden ist.

6. Verwendung nach einem der Ansprüche 1 bis 5, dadurch gekennzeichnet, daß die Formkörper vor der Beladung mit Säure einer thermischen Behandlung bei Temperaturen von 200 bis 600°C unterzogen worden sind.

7. Verwendung nach einem der Ansprüche 1 bis 6, dadurch gekennzeichnet, daß die Formkörper ein Porenvolumen von 0,1 bis 2, vorzugsweise von 0,3 bis 1 ml/g, und einen mittleren Porenradius von etwa 0,2 bis 6000 nm, vorzugsweise von 0,2 bis 5500 nm haben.

8. Verwendung nach Anspruch 7, dadurch gekennzeichnet, daß man Zeolith-Formkörper mit einem intrakristallinen Porenradius von 0,2 bis 2 nm, vorzugsweise von 0,25 bis 0,7 nm, und einem interkristallinen Porenradius von 4 bis 500, vorzugsweise von 5 bis 300 nm, verwendet.

9. Verwendung nach Anspruch 7, dadurch gekennzeichnet, daß man nicht-zeolithische Formkörper mit einem mittleren Porenradius von 4 bis 6000 nm, vorzugsweise von 4 bis 5500 nm, verwendet.

10. Verwendung nach einem der Ansprüche 1 bis 9, dadurch gekennzeichnet, daß die Poren zu 20 bis 80%, mit Säure beladen sind.

11. Verwendung nach einem der Ansprüche 1, 2 und 4 bis 9, dadurch gekennzeichnet, daß ein Zeolith verwendet wird, der überwiegend in der H⁺-Form vorliegt.

12. Verwendung nach einem der Ansprüche 1 bis 11, dadurch gekennzeichnet, daß der mittlere Agglomeratdurchmesser der geformten Adsorbentien >0,5 mm ist.

13. Verwendung nach einem der Ansprüche 1 bis 12, dadurch gekennzeichnet, daß die Formkörper ein Adsorptionsvermögen von 1 bis 10 Gew.-% (bezogen auf atomaren Stickstoff) haben.

14. Verwendung nach einem der Ansprüche 1 bis 13, dadurch gekennzeichnet, daß der Adsorptionsprozeß unter folgenden kinetischen Parametern durchgeführt wird: Druck p = 0,5 bis 300 bar, vorzugsweise 1 bis 50 bar, Temperatur T = 0 bis 300°C; vorzugsweise 20 bis 150°C; Flüssigphasenadsorption: LHSV = 0,05 bis 50 h⁻¹, vorzugsweise 0,5 bis 20 h⁻¹; Gasphasenadsorption: GHSV = 10 bis 100.000 h⁻¹, vorzugsweise 100 bis 10.000 h⁻¹.

15. Verwendung nach einem der Ansprüche 1 bis 14, zur Entfernung von basischen Stickstoff-Kohlenwasserstoffverbindungen aus Raffinerieströmen, vorzugsweise aus C₂- bis C₂₀-Strömen, insbesondere aus C₃- bis C₁₂-Strömen, vorzugsweise aus LPG, Naphtha, Benzin, Kerosin, Diesel, Heizöl und Gasölen.

## Claims

1. Use of porous inorganic mouldings, the pores of which are loaded to 2 to 95 % with sulphuric acid, phosphoric acid or solid acids, for the removal of basic nitrogen compounds, in particular ammonia or basic nitrogen-hydrocarbon compounds, from mixtures containing ammonia and/or hydrocarbons.

2. Use according to Claim 1, characterised in that the basic nitrogen-hydrocarbon compounds contain 1 to 20, preferably 1 to 12, carbon atoms.

3. Use according to Claim 1 or 2, characterised in that the mouldings are formed from porous substances, such as silicic acids, layered silicates, alumina, zeolites, titanium dioxide, zirconium dioxide and mixtures thereof, which are loaded with liquid or solid acids.

4. Use according to any one of Claims 1 to 3, characterised in that mouldings and/or their starting materials have been activated with acid.

5. Use according to Claim 4, characterised in that the acid-activation is carried out with mineral acid.

6. Use according to any one of Claims 1 to 5, characterised in that, before being loaded with acid, the mouldings are subjected to heat treatment at temperatures of 200 to 600°C.

7. Use according to any one of Claims 1 to 6, characterised in that the mouldings have a pore volume of 0.1 to 2, preferably 0.3 to 1 ml/g, and an average pore radius of approximately 0.2 to 6000 nm, preferably of 0.2 to 5500 nm.

8. Use according to Claim 7, characterised in that zeolite mouldings with an intercrystalline pore radius of 0.2 to 2 nm, preferably of 0.25 to 0.7 nm, and an intercrystalline pore radius of 4 to 500 nm, preferably of 5 to 300 nm, are used.

9. Use according to Claim 7, characterised in that non-zeolitic mouldings with an average pore radius of 4 to 6000 nm, preferably of 4 to 5500 nm, are used.

10. Use according to any one of Claims 1 to 9, characterised in that the pores are loaded to 20 to 80 % with acid.

11. Use according to any one of Claims 1, 2 and 4 to 9, characterised in that a zeolite is used which is predominantly present in the H⁺ form.

12. Use according to any one of Claims 1 to 11, characterised in that the average agglomerate diameter of the moulded adsorbents is >0.5 mm.

13. Use according to any one of Claims 1 to 12, characterised in that the mouldings have an adsorption capacity of 1 to 10 % by weight (in relation to atomic nitrogen).

14. Use according to any one of Claims 1 to 13, characterised in that the adsorption process is carried out under the following kinetic parameters: pressure p = 0.5 to 300 bar, preferably 1 to 50 bar, temperature T = 0 to 300°C; preferably 20 to 150°C; liquid phase adsorption: LHSV = 0.05 to 50 h⁻¹, preferably 0.5 to 20 h⁻¹; gas phase adsorption: GHSV = 10 to 100,000 h⁻¹, preferably 100 to 10,000 h⁻¹.

15. Use according to any one of Claims 1 to 14, for the removal of basic nitrogen-hydrocarbon compounds from refinery streams, preferably from C₂ to C₂₀ streams, in particular from C₃ to C₁₂ streams, preferably from LPG, naphtha, benzine, kerosene, diesel oil, heating oil and gas oils.

## Revendications

1. Utilisation d'objets façonnés inorganiques poreux, dont les pores sont chargés de 2 à 95 % d'acide sulfurique, d'acide phosphorique ou d'acides solides, pour éliminer des composés azotés basiques, en particulier l'ammoniac ou des composés hydrocarbonés azotés basiques, à partir de mélanges contenant de l'ammoniac et/ou des hydrocarbures.

2. Utilisation selon la revendication 1, caractérisée en ce que les composés hydrocarbonés azotés basiques contiennent de 1 à 20 et, de préférence, de 1 à 12 atomes de carbone.

3. Utilisation selon la revendication 1 ou 2, caractérisée en ce que les objets façonnés sont formés à partir de substances poreuses telles que les silices, les silicates lamellaires, les alumines, les zéolites, le dioxyde de titane, le dioxyde de zirconium et leurs mélanges, qui sont chargés d'acides liquides ou solides.

4. Utilisation selon l'une des revendications 1 à 3, caractérisée en ce que les objets façonnés et/ou leurs matières de départ ont été activés par un acide.

5. Utilisation selon la revendication 4, caractérisée en ce que l'activation par un acide a été réalisée à l'aide d'un acide minéral.

6. Utilisation selon l'une des revendications 1 à 5, caractérisée en ce que les objets façonnés, avant d'être chargés d'un acide, ont été soumis à un traitement thermique à des températures de 200 à 600°C.

7. Utilisation selon l'une des revendications 1 à 6, caractérisée en ce que les objets façonnés ont un volume de pores de 0,1 à 2, de préférence de 0,3 à 1 ml/g, et un rayon moyen des pores d'environ 0,2 à 6000 nm, de préférence de 0,2 à 5500 nm.

8. Utilisation selon la revendication 7, caractérisée en ce qu'on utilise des objets façonnés zéolitiques ayant un diamètre de pores intracristallins de 0,2 à 2 nm, de préférence de 0,25 à 0,7 nm, et un rayon de pores intercristallins de 4 à 500 nm et, de préférence, de 5 à 300 nm.

9. Utilisation selon la revendication 7, caractérisée en ce qu'on utilise des objets façonnés non zéolitiques ayant un rayon moyen de pores de 4 à 6000 nm et, de préférence, de 4 à 5500 nm.

10. Utilisation selon l'une des revendications 1 à 9, caractérisée en ce que les pores sont chargés de 20 à 80 % d'un acide.

11. Utilisation selon l'une des revendications 1, 2 et 4 à 9, caractérisée en ce qu'on utilise une zéolite qui se présente d'une manière prédominante sous la forme H⁺.

12. Utilisation selon l'une des revendications 1 à 11, caractérisée en ce que le diamètre moyen des agglomérats des adsorbants façonnés est > 0,5 mm.

13. Utilisation selon l'une des revendications 1 à 12, caractérisée en ce que les objets façonnés ont un pouvoir d'adsorption de 1 à 10 % en poids(par rapport à l'azote atomique).

14. Utilisation selon l'une des revendications de 1 à 13, caractérisée en ce que l'opération d'adsorption est mise en oeuvre avec les paramètres cinétiques suivants : pression p = 0,5 à 300 bar, de préférence 1 à 50 bar, température T = 0 à 300°C, de préférence 20 à 150°C ; vitesse spatiale horaire liquide = 0,05 à 50 H⁻¹, de préférence 0,5 à 20 H⁻¹ ; vitesse spatiale horaire gazeuse = 10 à 100.000 H⁻¹, de préférence 100 à 10 000 H⁻¹ .

15. Utilisation selon l'une des revendications de 1 à 14, pour éliminer des composés hydrocarbonés azotés basiques à partir de courants de raffinerie, de préférence à partir de courants en C₂ à C₂₀, en particulier de courants en C₃ à C₁₂, de préférence de GPL, de naphta, d'essence, de kérosène, de combustible diesel, de mazout et de gazoles.
